# EUROPÄISCHE PATENTSCHRIFT

(11) **EP 2 113 350 B1**
(45) Veröffentlichungstag und Bekanntmachung des Hinweises auf die Patenterteilung: **16.01.2019**
(21) Anmeldenummer: 09005897.5
(22) Anmeldetag: 28.04.2009
(51) Int. Cl.: B27N 3/00, B27N 3/02, B27N 1/00

(54) **Platte geformt mit zwei Schichten und Werkstoff dazwischen**
Board manufactured with two layers and material between them
Plaque mise en forme comprenant deux couches et un matériau entre les deux couches

(43) Veröffentlichungstag der Anmeldung: 04.11.2009
(73) Patentinhaber: Pfleiderer Deutschland GmbH, 92318 Neumarkt (DE)
(72) Erfinder: Nonniner, Kurt, 59469 Ense (DE); Kowalski, Carsten, 59519 Möhnesee (DE); Klein, Herbert, 59757 Arnsberg (DE)
(74) Vertreter: Von Rohr Patentanwälte Partnerschaft mbB

(56) Entgegenhaltungen:
- EP-A1- 1 207 572
- AU-A1- 2005 200 282
- DE-A1- 2 263 964
- GB-A- 659 731
- GB-A- 907 697
- JP-A- 2008 215 061
- US-A- 4 323 314

## Beschreibung

Die Erfindung betrifft eine Platte gemäß Anspruch 1. Moderne Werkstoffe müssen heute eine Vielzahl von geforderten Eigenschaften aufweisen und oft gleich eine ganze Reihe von Anforderungen gleichzeitig erfüllen. Für viele Werkstoffe, wie sie beispielsweise in der Verpackungstechnik, im Gebäude-, Geräte- oder Maschinenbau Anwendung finden, können entsprechende Eigenschaften, wie die Stabilität, Festigkeit, Biegesteifigkeit, Masse und Dichte, oder auch thermische Eigenschaften von wesentlicher Bedeutung sein. Auch sind oft zusätzliche Eigenschaften wichtig, wie z. B. eine Brand- und Feuerfestigkeit.
Des Weiteren setzt auch eine zunehmende Rohstoff-Knappheit zusätzliche Beschränkungen hinsichtlich der einsetzbaren Grund- und Ausgangsstoffe. Eine Wiederverwertung bereits benutzter Werkstoffe und Teile, sowie die Möglichkeit der Widerverwertung neu erzeugter Werkstoffe und Teile sind immer öfter wünschenswert. So sind heute bereits aufgepuffte Getreidekörner in der Verpackungs- und Dämmtechnik üblich. Hierbei vereint man also bereits die Verwendung nachhaltig nachwachsender Rohstoffe mit einer inhärenten Umweltfreundlichkeit der aus den Rohstoffen hergestellten Werkstoffe. Die Erfindung betrifft eine gattungsgemäße Platte oder ein Formteil nach dem Oberbegriff des unabhängigen Anspruchs, was bekannt ist (AU 2005200282 A1). Hierin ist eine Platte offenbart, die mit einer ersten sowie zweiten beiderseits auf eine Werkstoffschicht aufgeklebte Deckschichten aufweist. Die Werkstoffschicht ist mit einem Werkstoff versehen, der Körner eines Granulats aufweist, das als poröse mit Luft oder mit einem Gas gefüllte Körner eines Glas-Schaum-Granulats ausgebildet ist. Dabei sind zusätzlich Fasern aus einem Naturstoff, z.B. Wolle an der Oberfläche der beschichteten Körner vorgesehen. Der Werkstoff umfasst weiter Bestandteile, z.B. Körner eines weiteren Granulats, wobei die beschichteten Körner des Granulats mit den Körnern des weiteren Granulats vermischt und aneinander gebunden sind. Diese bekannte Platte kann eine Mindestdichte von 150 g/l aufweisen.

Jedoch erzielen derartige, bekannte Werkstoffe, wie beispielsweise Holzersatzstoffe, oft nur eine unbefriedigende Festigkeit, Dichte, oder Schüttdichte, bzw. ein unbefriedigendes Verhältnis zwischen Schüttdichte und Festigkeit.
Es ist daher Aufgabe der vorliegenden Erfindung, einen verbesserten Werkstoff, einschliesslich verbessertem Schüttgut, eine verbesserte Platte bzw. Spanplatte, und ein verbessertes Formteil bereitzustellen.
Diese Aufgabe wird durch die Platte gemäß Anspruch1 gelöst. Weitere vorteilhafte Ausgestaltungen der Erfindung sind in den abhängigen Ansprüchen angegeben.

Gemäß einem Aspekt wird ein zur Bildung von Platten, Schichten und Formteilen geeigneter Werkstoff bereitgestellt, der Körner eines Granulats sowie ein an der Oberfläche der Körner des Granulats vorgesehenes Bindemittel umfasst. Dieser neue Werkstoff besitzt sehr gute Quellwerte insbesondere bei den daraus hergestellten Platten.

Nach der vorliegenden Erfindung wird die Festigkeit der mit dem Werkstoff hergestellten Platten verbessert, wenn zusätzlich Fasern vorgesehen sind, wobei das Bindemittel einen Teil der Fasern an die Oberfläche der Körner des Granulats bindet.
Dieser Werkstoff kann in vorteilhafter Weise eine verbesserte oder gewünschte Festigkeit aufweisen. Insbesondere kann der Werkstoff in vorteilhafter Weise leicht sein, d. h. gegenüber vergleichbaren Materialien leichter sein bzw. eine geringere Massendichte, definiert durch das Verhältnis von Masse zu Volumen, aufweisen. Daher kann der Werkstoff ein günstiges bzw. verbessertes Verhältnis zwischen Gewicht oder Dichte und der Festigkeit bereitstellen. Desweiteren kann durch eine Beschichtung der Körner mit den Fasern und/oder dem Bindemittel, die mechanische Festigkeit eines einzelnen Korns, und damit auch des Werkstoffes, verbessert werden. Dabei sind weiterhin die Körner des Granulats für die Dichte des Werkstoffes wesentlich bestimmend. Wesentlich in diesem Zusammenhang kann bedeuten, dass die Körner des Granulats mehr als 50 %, mehr als 75 % oder mehr als 90 % des Volumens des Werkstoffes bereitstellen. Ferner kann der Gewichtsanteil der Fasern und des Bindemittels gegenüber den Körnern des Granulats weniger als 50 %, weniger als 25 % oder weniger als 10 % betragen.

Nach der Ausführungsform der vorliegenden Erfindung weist ein Korn des Granulats einen porösen Grundstoff auf, wobei die Poren mit Luft oder mit einem Gas gefüllt sind. Beispiele für entsprechende Körner sind hierfür aufgepuffte Körner eines Getreides, wie z. B. Mais, Weizen, Hafer, oder Amaranth; Poppkorn; Körner aus einem aufgeschäumten Kunststoff, aus einem expandierten Kunststoff, aus einem extrudierten Kunststoff oder aus einem flexiblen Stoff; Körner eines Schaumstoffs; Styropor-, Styrodur-, oder Styrofoam-Körner; Körner eines gepufften Extrudats, Körner bzw. Partikel eines zerkleinerten Teppichs, oder anderer, wiederverwertbarer oder recycelter Materialien, wie Verpackungsmaterial, Textilien oder dergleichen. Als Grundstoff können Naturstoffe oder Kunststoffe zum Einsatz kommen, wie z. B. Latex, Kautschuk, Gummi, organisches Material, Getreidematerial, Polystyrol (PS), Polyvinylchlorid (PVC) oder Polyurethan (PU). Als Gase kommen Luft, Stickstoff, Kohlendioxid, halogenierte Kohlenwasserstoffe und dergleichen zum Einsatz. Ferner sind auch aufgeschäumte Metalle, wie bespielsweise Körner aus Aluminiumschaum, einsetzbar. Körner im Sinne der vorliegenden Erfindung können also Partikel, Schnitzel, Späne oder Teile eines zerkleinerten Materials sein. Als Grundstoff kommen erfindungsgemäß Naturstoffe zum Einsatz.

In vorteilhafter Weise können daher bereits benutzte bzw. recycelte, unter Umständen auch sonst nicht anderweitig verwertbare, Materialien als Grundstoffe für einen Werkstoff gemäß einer Ausführungsform der Erfindung zum Einsatz kommen. Ferner kann in einer weiteren vorteilhaften Weise die Verwendung nachwachsender, umweltfreundlicher und umweltverträglicher Grundstoffe ermöglicht werden. Des Weiteren können aber auch, unabhängig von den genannten Stoffen, Grundstoffe verwendet werden, deren Eigenschaften speziell für den Werkstoff ausgewählt bzw. angepasst sind. Ein weiterer Vorteil kann in einer kostengünstigen Herstellung des Werkstoffes liegen.

In der vorliegenden Ausführungsform liegt eine mittlere Dichte der Körner unterhalb von 0,1 kg/l. Diese mittlere Dichte, wobei die Dichte über eine repräsentative Vielzahl von Körner gemittelt wird, kann der Dichte von Styropor, Poppkorn entsprechen und niedriger sein als die mittlere Dichte von Massivholz, wie z. B. Fichtenholz, Pressspanplatten oder Platten aus mitteldichter Faser (MDF). In vorteilhafter Weise kann daher ein Werkstoff erzielt werden, dessen Dichte in einem Bereich einer Dichte von Leichtmaterialien liegt. Des Weiteren kann ein mittlerer Durchmesser einer Korngröße der Körner gemäß einer weiteren Ausführungsform in einem Bereich von 0,5 mm bis 5 mm, in einem Bereich von 1 mm bis 10 mm, oder auch über 10 mm liegen. Eine Kornform kann dabei möglichen oder üblichen Formen entsprechen, wie z. B. einer Kugelform, einer Ellipsoidform, Granulatformen, Schnitzelformen, Spanformen, Blasen- oder Tropfenformen, oder einer anderen, unter Umständen auch unregelmäßig geformten, Form.
Des Weiteren kann nach einer Ausführungsform der Erfindung ein mittlerer Durchmesser der Fasern in einem Bereich von 10 *µ*m bis 100 *µ*m, in einem Bereich von 100 *µ*m bis 500 *µ*m, oder über 500 *µ*m liegen. Ferner kann eine mittlere Länge der Fasern gemäß einer weiteren Ausführungsform in einem Bereich von 100 *µ*m bis 1 mm, in einem Bereich von 1 mm bis 10 mm, oder auch über 10 mm liegen. Beispiele für einsetzbare Fasern umfassen Holzfasern, Stapelfasern, mitteldichte Fasern, Fasern nachwachsender Rohstoffe, Naturfasern, Hanf, Flachs, Stroh, Textilfasern, Glasfasern, Metalldrähte oder Metallspäne, Kunststofffasern, und dergleichen.

Gemäß der vorliegenden Erfindung umfasst das Bindemittel einen ausgehärteten Klebstoff, einen teilweise ausgehärteten Klebstoff oder einen aushärtbaren Klebstoff. Eine Aushärtung bzw. eine teilweise Aushärtung des Klebstoffes kann dabei durch ein Verdampfen bzw. ein teilweises Verdampfen eines Lösungsmittels, eine Wärmebehandlung oder eine Polymerisierung erfolgen. Hierzu kann dem Bindemittel ein Härter beigemischt sein. Ferner kann eine umfassende Aushärtung durch spezielle Lagerung bzw. Handhabung, wie z. B. einer gekühlten Lagerung, zunächst noch unterdrückt sein. Somit können in vorteilhafter Weise die Fasern bereits fest bzw. abschließend fest an die Oberfläche der Körner gebunden sein, während eine weitere Verarbeitung, eine Umformung des Werkstoffes oder eine Bindung der Körner aneinander noch möglich ist.
Als Beispiele für Bindemittel seien in diesem Zusammenhang Duroplaste, Harnstoff-Formaldehyd (Urea-Formaldehyde, UF), Melamin-Formaldehyd (MF), Phenol-Formaldehyd (PF), Isocyanat, Diphenylmethandiisocyanat, Epoxydharz, Acrylharz, Dispersionsleime, Leime, Klebstoffe, Stärke, Proteine, Polymere und dergleichen genannt.

Gemäß der vorliegenden Erfindung umfasst der Werkstoff Bestandteile, z.B. Körner eines weiteren Granulats, wobei die Körner des Granulats mit den Körnern des weiteren Granulats vermischt sein können. Ferner kann das Mischungsverhältnis der Körner des Granulats zu den Körnern des weiteren Granulats innerhalb des Werkstoffes oder einer daraus gefertigten Einheit variieren, um beispielsweise die mechanischen Eigenschaften in vorteilhafter Weise zu beeinflussen oder zu bestimmen. Ferner können durch Zusetzung von Körnern des weiteren Granulats die mechanischen, chemischen oder physikalischen Eigenschaften des Werkstoffs in vorteilhafter Weise unabhängig von den Eigenschaften dessen Granulats, der Fasern oder des Bindemittels verändert oder angepasst werden.
Beispielsweise kann die Festigkeit weiter erhöht, das Gewicht weiter verringert oder auch eine Brandfestigkeit, zum Beispiel durch ein Zumischen von Flammhemmern, erhöht werden. Ferner ist auch eine Erhöhung des Gewichts bzw. der Dichte des Werkstoffs durch Zumischung von einem entsprechend schweren weiteren Granulat möglich, soweit erforderlich und/oder vorteilhaft. Beispiele für ein weiteres Granulat umfassen Holzspäne, -fasern, Partikel, Körner von bestimmten aktiven chemischen Substanzen, wie beispielsweise Flammhemmer oder hydrophobe oder hydrophile Stoffe, Gesteins- oder Metallpartikel, Natur- oder Kunstoffkörner oder dergleichen. Auch kann der Werkstoff noch einmal die Fasern umfassen, mit denen die Körner des Ausgangs-Granulats beschichtet sind, d. h. die Fasern sind dem Werkstoff noch einmal zusätzlich, unabhängig von der Bindung an eine Oberfläche eines Korns des Granulats, im Sinne eines weiteren Granulats beigefügt.

Gemäß der vorliegenden Erfindung umfasst der Werkstoff ein weiteres Bindemittel, wobei das weitere Bindemittel die beschichteten Körner des Granulats und/oder die Körner des weiteren Granulats aneinander bindet. Das weitere Bindemittel kann dabei dem Bindemittel entsprechen, das die Fasern an die Körner bindet, sodass in vorteilhafter Weise nur ein Bindemittel zum Einsatz kommen.

Die Erfindung stellt eine Platte gemäß Anspruch 1 bereit. Dabei sind die Körner des Granulats bzw. der Granulate aneinander gebunden, sodass sie einen festen, zusammenhängenden und stabilen Werkstoff bilden. Eine entsprechende Platte kann gemäß einer Ausführungsform eine Dämmplatte oder eine Bauplatte im Gebäude- oder Gerätebau darstellen.

Gemäß einem weiteren Gesichtspunkt der Erfindung ist eine Spanplatte vorgesehen, die eine erste Spanplattenschicht, eine zweite Spanplattenschicht und eine Werkstoff-Schicht umfasst. Die Werkstoff-Schicht ist zwischen der ersten Spanplattenschicht und der zweiten Spanplattenschicht angeordnet. Eine dem gemäße Spanplatte kann in vorteilhafter Weise die Festigkeit der Platte erhöhen, wobei gleichzeitig das Gewicht und/oder die Plattenstärke gegenüber einer Spanplatte mit vergleichbarer Festigkeit in vorteilhafter Weise reduziert werden kann.

Ausführungsformen der vorliegenden Erfindung werden nachfolgend anhand der beigefügten Zeichnungen näher erläutert. Es zeigen:
Die Figuren 1A und 1B zeigen schematische Darstellungen eines Werkstoffes gemäß nicht beanspruchten Ausführungsformen Figur 1C zeigt eine schematische Darstellung eines Werkstoffes der Platte gemäß der vorliegenden Erfindung, und die Figuren 2A bis 2C schematische Darstellungen von Platten und Schichten gemäß Ausführungsformen der vorliegenden Erfindung.
Die Figur 1A zeigt eine schematische Darstellung eines Schüttguts. Dem gemäß umfasst ein Schüttgut 100 beschichtete Körner 31. Die Körner 31 umfassen dabei Körner 30 eines Granulats, die auf ihrer Oberfläche, zumindest teilweise, mit Fasern 10 und einem Bindemittel 20 beschichtet sind. Die einzelnen Körner 31 können dabei sowohl in Form als auch in Größe variieren, und sind gemäß dieser Ausführungsform nicht aneinander gebunden, sodass das Schüttgut 100, auch bei Berührung der Körner 31 untereinander, frei verformbar bzw. umformbar ist bzw. verbleibt.
Die Figur 1B zeigt eine schematische, allgemeine Darstellung eines Werkstoffes. Dem gemäß umfasst ein Werkstoff 110 die beschichteten Körner 31, die untereinander mit einem weiteren Bindemittel 21 aneinander gebunden sind. Dieses weitere Bindemittel 21 kann dabei dem Bindemittel 20 entsprechen, wie es im Zusammenhang mit der Fig. 1A beschrieben wurde und dem gemäß die Fasern 10 an die Oberfläche eines Korns 30 bindet.
Die Figur 1C zeigt eine schematische, allgemeine Darstellung eines Werkstoffes gemäß der vorliegenden Erfindung. Dem gemäß umfasst ein Werkstoff 120 die beschichteten Körner 31, sowie Körner 32 eines weiteren Granulats und weitere Fasern 11, die untereinander mit dem weiteren Bindemittel 21 aneinander gebunden sind. Obwohl diese Darstellung sowohl die Körner 32 des weiteren Granulats als auch weiteren Fasern 11 zeigt, sind auch vorteilhafte Werkstoffe möglich, bei denen entweder die Körner 32 des weiteren Granulats oder die weiteren Fasern 11 fehlen.
Die Figur 2A zeigt eine schematische Darstellung einer Platte gemäß einer Ausführungsform. Dem gemäß umfasst eine Platte 130 einen Werkstoff mit den beschichteten Körnern 31 und dem weiteren Bindemittel 21. Die Platte 130 kann in Form einer Einschichtplatte vorliegen, sodass sie z. B. in kostengünstiger Weise im Geräte-, Maschinen- oder Gebäudebau Anwendung Verwendung finden kann, so etwa als Dämmplatte oder tragende Platte. Möglich sind aber auch Mehrschichtplatten oder eine beschichtete Platte 130, um weitere gewünschte oder vorteilhafte Eigenschaften bereitzustellen.
Die Figur 2B zeigt eine schematische Darstellung einer Dämmplatte gemäß einer weiteren Ausführungsform. Dem gemäß weist eine Dämmplatte 140 einem Werkstoff mit den beschichteten Körnern 31 und dem weiteren Bindemittel 21 gemäß der oben genannten Ausführungsform und ist aus diesem Werkstoff gefertigt. Die Dämmplatte 140 weist ferner Noppen 141 auf, die in vorteilhafter Weise eine Oberfläche der Dämmplatte 140 erhöhen und/oder Schall, Vibrationen, Stöße oder auch Wärme absorbieren, abfangen bzw. dämmen.
Die Figur 2C zeigt ferner eine schematische Darstellung einer Spanplatte gemäß der Ausführungsform der vorliegenden Erfindung. Dem gemäß umfasst eine Spanplatte 150 eine erste Spanplattenschicht 151 und eine zweite Spanplattenschicht 152, zwischen denen eine Werkstoff-Schicht 153 angeordnet ist, die einen Werkstoff gemäß einer Ausführungsform der Platte der Erfindung aufweist.
Die Werkstoff-Schicht 153 kann in vorteilhafter Weise die mechanischen, physikalischen oder auch sonstigen Eigenschaften gegenüber einer normalen Spanplatte verbessern, wobei eine normale Spanplatte ohne einer Werkstoff-Schicht 153 oder einem Werkstoff-Einschluss vorgesehen wäre. Durch die Anordnung der Werkstoff-Schicht 153 zwischen den Spanplattenschichten 151, 152 kann gemäß dieser Ausführungsform ferner ein optischer Eindruck einer Span-, Holz- oder Furnierplatte gewahrt bleiben, auch wenn zwar vorteilhafte Eigenschaften des Werkstoffes erwünscht, aber z. B. die optischen Eigenschaften und/oder dessen ästhetischer Eindruck der Werkstoff-Schicht 153 nicht erwünscht sind.
Beispiel allgemein: Für die Herstellung aller Spanplatten wurden industriell aufbereitete Späne als Körner des weiteren Granulats mit verwendet, soweit die mittlere Schicht betroffen ist. Die Späne wurden nach der Trocknung und unmittelbar vor der Beleimung von der Bandwaage entnommen. Das Material setzt sich aus verschiedenen Rohstoffsortimenten zusammen und ist prozessbedingt in Deck- und Mittelschichtfraktion unterteilt.
Beispiel 1: Herstellung von UF-Harz gebundenen, dreischichtigen Spanplatten mit geringer Rohdichte und mit 33% reinen Maisextrudat als die Körner des Granulats nach dem unabhängigen Anspruch 1 in der Mittelschicht (Mittelschichtspäne).

Aus dem industriell hergestelltem Spangut und dem reinen Maisextrudat wurden 20 mm dicke dreischichtige Spanplatten mit einer Rohdichte von 500 kg/m³ mit einer industriell standardisierten Bindemittelzusammensetzung als weiteres Bindemittel hergestellt. Den Mittelschichtspänen wurden hierbei 33% reines Maisextrudat beigemischt.

Für die Deck- und Mittelschichtspäne wurde eine wässrige Lösung eines Harnstoff-Formaldehyd-Kondensationsproduktes der Marke Dynea Prefere 10F102 mit einem Feststoffgehalt von ca. 68% verwendet. Als Härtungsbeschleuniger wurde eine 33%ige wässrige Ammoniumsulfat-Lösung verwendet. Als Hydrophobierungsmittel kam eine Emulsion auf Paraffinbasis der Marke "HYDRAWAX 138" der Firma SASOL GmbH mit einem Feststoffgehalt von ca. 50% zum Einsatz. Die Leimflotte der Mittelschicht als weiteres Bindemittel bestand dabei aus 8 % UF-Festharz bezogen auf atro Span, 2 % Ammonioumsulfat-Lösung (Härter) bezogen auf atro Festharz und 1% Hydrophobierungsmittel bezogen auf atro Span.

Die Leimflotte der Deckschicht bestand aus 11 % UF-Festharz bezogen auf atro Span, 0,5 % Ammoniumsulfatlösung auf atro Festharz und 1 % Hydrophobierungsmittel bezogen auf atro Span. Der Spankuchen wurde bei 195°C für 6 s/mm und einem spezifischen Druck von 2,5 N/mm² verpresst.

Beispiel 2: Herstellung von UF-Harz gebundenen, dreischichtigen Spanplatten mit geringer Rohdichte und mit 33% faserverstärkten Maisextrudat als die Körner des Granulats nach dem unabhängigen Anspruch 1 und den Fasern an deren Oberfläche in der Mittelschicht (Mittelschichtspäne).
Aus industriell hergestelltem Spangut und Maisextrudat, welches mit den an seiner Oberfläche gebundenen Fasern verstärkt ist, wurden 20 mm dicke dreischichtige Spanplatten mit einer Rohdichte von 500 kg/m³ mit einer industriell standardisierten Bindemittelzusammensetzung hergestellt.
Den Mittelschichtspänen wurden hierbei 33% des faserverstärkten Extrudats beigemischt. Hierzu wurde das Extrudat mit 10% Faser Typ C120 der Fa Rettenmeier umhüllt. Die Fixierung der Faser an der Extrudatoberfläche erfolgte dabei durch die Klebewirkung der Stärke aus dem Mais als Bindemittel.
Für die Deck- und Mittelschichtspäne wurde eine wässrige Lösung eines Harnstoff-Formaldehyd-Kondensationsproduktes der Marke Dynea Prefere 10F102 mit einem Feststoffgehalt von ca. 68% verwendet. Als Härtungsbeschleuniger wurde eine 33%ige wässrige Ammoniumsulfat-Lösung verwendet. Als Hydrophobierungsmittel kam eine Emulsion auf Paraffinbasis der Marke "HYDRAWAX 138" der Firma SASOL GmbH mit einem Feststoffgehalt von ca. 50% zum Einsatz. Die Leimflotte der Mittelschicht als weiteres Bindemittel bestand dabei aus 8 % UF-Festharz bezogen auf atro Span, 2 % Ammonioumsulfat-Lösung (Härter) bezogen auf atro Festharz und 1% Hydrophobierungsmittel bezogen auf atro Span.

Die Leimflotte der Deckschicht bestand aus 11 % UF-Festharz bezogen auf atro Span, 0,5 % Ammoniumsulfatlösung auf atro Festharz und 1 % Hydrophobierungsmittel bezogen auf atro Span. Der Spankuchen wurde bei 195°C für 6 s/mm und einem spezifischen Druck von 2,5 N/mm² verpresst.

Beispiel 3: Herstellung von UF-Harz gebundenen, dreischichtigen Spanplatten mit geringer Rohdichte und mit 33% mit Acrylat (als Bindemittel) verstärktem Maisextrudat als die Körner des Granulats nach dem unabhängigen Anspruch 1 in der Mittelschicht (Mittelschichtspäne).

Aus industriell hergestelltem Spangut und dem Maisextrudat, welches mit Acrylat als dem Bindemittel verstärkt ist, wurden 20 mm dicke dreischichtige Spanplatten mit einer Rohdichte von 500 kg/m³ mit einer industriell standardisierten Bindemittelzusammensetzung hergestellt.

Den Mittelschichtspänen als weiteres Granulat wurde 33% mit Acrylat als Bindemittel verstärktes Extrudat als Granulat eigemischt. Hierzu wurde das Extrudat mit 12,5% Prozent einer 50prozentigen Acrylatdispersion Typ BV 595 der Fa Polymer Latex beleimt und bei 60°C im Warmluftstrom getrocknet.

Als Bindemittel für die Deck- und Mittelschichtspäne wurde eine wässrige Lösung eines Harnstoff-Formaldehyd-Kondensationsproduktes der Marke Dynea Prefere 10F102 mit einem Feststoffgehalt von ca. 68% verwendet. Als Härtungsbeschleuniger wurde eine 33%ige wässrige Ammoniumsulfatlösung verwendet. Als Hydrophobierungsmittel kam eine Emulsion auf Paraffinbasis der Marke "HYDRAWAX 138" der Firma SASOL GmbH mit einem Feststoffgehalt von ca. 50% zum Einsatz. Die Leimflotte der Mittelschicht als weiteres Bindemittel bestand dabei aus 8 % UF-Festharz bezogen auf atro Span, 2 % Ammonioumsulfatlösung (Härter) bezogen auf atro Festharz und 1% Hydrophobierungsmittel bezogen auf atro Span.

Die Leimflotte der Deckschicht bestand aus 11 % UF-Festharz bezogen auf atro Span, 0,5 % Ammoniumsulfatlösung auf atro Festharz und 1 % Hydrophobierungsmittel bezogen auf atro Span. Der Spankuchen wurde bei 195°C für 6 s/mm und einem spezifischen Druck von 2,5 N/mm² verpresst.

Beispiel 4: Herstellung von UF-Harz gebundenen, dreischichtigen Spanplatten mit geringer Rohdichte und mit 33% mit Acrylat als Bindemittel verstärkten Maisextrudat als Körner des Granulats nach dem unabhängigen Anspruch 1 und Fasern an deren Oberfläche in der Mittelschicht (Mittelschichtspäne).

Aus industriell hergestelltem Spangut und dem Maisextrudat, welches mit Faser- und Acrylat verstärkt ist, wurden 20 mm dicke dreischichtige Spanplatten mit einer Rohdichte von 500 kg/m³ mit einer industriell standardisierten Bindemittelzusammensetzung hergestellt. Den Mittelschichtspänen wurde 33% Faser- und Acrylat verstärktes Extrudat beigemischt.

Hierzu wurde das Extrudat mit 12,5 Prozent einer 50%igen Acrylatdispersion Typ BV 595 der Fa Polymer Latex beleimt, mit 10% Faser Typ C120 der Fa Rettenmeier umhüllt und anschließend bei 60°C im Warmluftstrom getrocknet.

Als Bindemittel für die Deck- und Mittelschichtspäne wurde eine wässrige Lösung eines Harnstoff-Formaldehyd-Kondensationsproduktes der Marke Dynea Prefere 10F102 mit einem Feststoffgehalt von ca. 68% verwendet. Als Härtungsbeschleuniger wurde eine 33prozentige wässrige Ammoniumsulfat-Lösung verwendet. Als Hydrophobierungsmittel kam eine Emulsion auf Paraffinbasis der Marke "HYDRAWAX 138" der Firma SASOL GmbH mit einem Feststoffgehalt von ca. 50% zum Einsatz. Die Leimflotte der Mittelschicht als weiteres Bindemittel bestand dabei aus 8 % UF-Festharz bezogen auf atro Span, 2 % Ammonioumsulfat-Lösung (Härter) bezogen auf atro Festharz und 1% Hydrophobierungsmittel bezogen auf atro Span.

Die Leimflotte der Deckschicht bestand aus 11 % UF-Festharz bezogen auf atro Span, 0,5 % Ammoniumsulfatlösung auf atro Festharz und 1 % Hydrophobierungsmittel bezogen auf atro Span. Der Spankuchen wurde bei 195°C für 6 s/mm und einem spezifischen Druck von 2,5 N/mm² verpresst.

Beispiel 5: Herstellung von UF-Harz gebundenen, dreischichtigen Spanplatten mit geringer Rohdichte und mit 33% Acrylat als Bindemittel verstärktes Maisextrudat als Körner des Granulats mit Fasern an deren Oberfläche in der Mittelschicht (Mittelschichtspäne).

Aus industriell hergestelltem Spangut und Maisextrudat, welches mit Faser- und Acrylat verstärkt ist, wurden 20 mm dicke dreischichtige Spanplatten mit einer Rohdichte von 500 kg/m³ mit einer industriell standardisierten Bindemittelzusammensetzung hergestellt. Den Mittelschichtspänen wurde 33% Faser- und Acrylat verstärktes Extrudat beigemischt.

Hierzu wurde das Extrudat mit 12,5 Prozent einer 50prozentigen Acrylatdispersion Typ DV 455 der Fa Polymer Latex beleimt, mit 10% Faser Typ C120 der Fa Rettenmeier umhüllt und anschließend bei 60°C im Warmluftstrom getrocknet.

Als Bindemittel für die Deck- und Mittelschichtspäne wurde eine wässrige Lösung eines Harnstoff-Formaldehyd-Kondensationsproduktes der Marke Dynea Prefere 10F102 mit einem Feststoffgehalt von ca. 68% verwendet. Als Härtungsbeschleuniger wurde eine 33prozentige wässrige Ammoniumsulfatlösung verwendet. Als Hydrophobierungsmittel kam eine Emulsion auf Paraffinbasis der Marke "HYDRAWAX 138" der Firma SASOL GmbH mit einem Feststoffgehalt von ca. 50% zum Einsatz. Die Leimflotte der Mittelschicht als weiteres Bindemittel bestand dabei aus 8 % UF-Festharz bezogen auf atro Span, 2 % Ammonioumsulfatlösung (Härter) bezogen auf atro Festharz und 1% Hydrophobierungsmittel bezogen auf atro Span.

Die Leimflotte der Deckschicht bestand aus 11 % UF-Festharz bezogen auf atro Span, 0,5 % Ammoniumsulfatlösung auf atro Festharz und 1 % Hydrophobierungsmittel bezogen auf atro Span. Der Spankuchen wurde bei 195°C für 6 s/mm und einem spezifischen Druck von 2,5 N/mm² verpresst.

Beispiel 6: Herstellung von UF-Harz gebundenen, dreischichtigen Spanplatten mit geringer Rohdichte aus reinen Industriespänen als Referenz.

Aus reinem industriell hergestelltem Spangut wurden 20 mm dicke dreischichtige Spanplatten mit einer Rohdichte von 500 kg/m³ und einer industriell standardisierten Bindemittelzusammensetzung hergestellt. Die Leimflotte entsprach in ihrer Zusammensetzung und Menge der in Beispiel 1, 2, 3 und 4 beschriebenen Versuche. Alle weiteren Herstellungsparameter sind mit dem Beispiel 1, 2, 3und 4 völlig identisch. Die Werte der mechanischtechnologischen Eigenschaften der Beispiele 1, 2, 3 und 4 sowie die Daten des Referenzmusters 5 sind in der nachfolgenden Tabelle 1 dargestellt.

**Tabelle 1: Mechanisch technologische Eigenschaften der dreischichtigen, UF-Harz gebundenen Spanplatten, wobei bedeuten:**

| | | | | | | | |
|---|---|---|---|---|---|---|---|
| Extr. | Extrudat, | | | | | | |
| Acryl. | Acrylat | | | | | | |
| Rohd. | Rohdichte | | | | | | |
| Q 02h | Quellung nach 2 Stunden | | | | | | |
| Q 24h | Quellung nach 24 Stunden | | | | | | |

| Beispiel | Extr. | Acryl. | Faser | Rohd. | Querzug | Q 2h [kg/m³] | Q 24h [N/mm²] |
|---|---|---|---|---|---|---|---|
| Beispiel | Extr. | Acryl. | Faser | Rohd. | Querzug | Q 2h | Q 24h |
| 1 | mit | ohne | ohne | 497 | 0,28 | 4,49 | 16,86 |
| 2 | mit | ohne | mit | 505 | 0,30 | 3,46 | 13,57 |
| 3 | mit | DV646 | ohne | 511 | 0,27 | 4,99 | 17,91 |
| 4 | mit | DV646 | mit | 505 | 0,38 | 8,59 | 18,76 |
| 5 | mit | DV455 | mit | 510 | 0,40 | 7,89 | 19,14 |
| 6 (Referenz) | ohne | ohne | ohne | 502 | 0,33 | 6,55 | 18,88 |

## Patentansprüche

1. Platte (150) mit einer ersten Schicht (151) und *mit einer* zweiten Schicht (152), mit einem zur Bildung von Platten und Schichten geeigneten Werkstoff (100, 110, 120) umfassend Körner (30) eines Granulats und ein an der Oberfläche der Körner (30) des Granulats vorgesehenes Bindemittel (20), wobei das Bindemittel (20) einen ausgehärteten Klebstoff, einen teilweise ausgehärteten Klebstoff oder einen aushärtbaren Klebstoff umfasst, wobei zusätzlich Fasern (10) vorgesehen sind, wobei das Bindemittel (20) einen Teil der Fasern (10) an die Oberfläche der beschichteten Körner (31) des Granulats bindet, wobei ein Korn (30) des Granulats einen porösen Grundstoff aufweist, wobei die Poren des Grundstoffs mit Luft oder mit einem Gas gefüllt sind, wobei der Werkstoff Körner (32) eines weiteren Granulats umfasst und die beschichteten Körner (31) des Granulats mit den Körnern (32) des weiteren Granulats vermischt sind,
**dadurch gekennzeichnet,**
***dass*** der Werkstoff ein weiteres Bindemittel (21) umfasst und das weitere Bindemittel (21) *die beschichteten Körner (31) des Granulats und* die Körner (32) des weiteren Granulats aneinander bindet, dass der Grundstoff des Granulats ein Naturstoff ist, dass die Körner (30,31) des Granulats als aufgepuffte Körner eines Getreides ausgebildet sind *und* dass die mittlere Dichte der Körner unterhalb von 0,1 kg/l liegt.

2. Platte nach Anspruch 1, **dadurch gekennzeichnet, dass** die erste *Schicht (151)* oder die zweite Schicht *(152)* als Spanplattenschicht ausgebildet ist.

3. Platte nach Anspruch 1 oder 2, **dadurch gekennzeichnet, dass** ein mittlerer Durchmesser einer Korngröße der Körner (30) in einem Bereich von 0,5 mm bis 50 mm liegt.

4. Platte nach einem der vorhergehenden Ansprüche, **dadurch gekennzeichnet, dass** ein mittlerer Durchmesser der Fasern (10) in einem Bereich von 10 µm bis 1 mm liegt.

5. Platte nach einem der vorhergehenden Ansprüche, **dadurch gekennzeichnet, dass** eine mittlere Länge der Fasern (10) in einem Bereich von 100 µm bis 50 mm liegt.

## Claims

1. Board (150) having a first layer (151) and having a second layer (152), having a material (100, 110, 120) which is suitable for formation of boards and layers and comprises grains (30) of a granulate and a binder (20) provided at the surface of the grains (30) of the granulate, wherein the binder (20) comprises a cured adhesive, a partly cured adhesive or a curable adhesive, wherein fibres (10) are additionally provided, wherein the binder (20) binds some of the fibres (10) to the surface of the coated grains (31) of the granulate, wherein a grain (30) of the granulate includes a porous base material, wherein the pores of the base material have been filled with air or with a gas, wherein the material comprises grains (32) of a further granulate and the coated grains (31) of the granulate have been mixed with the grains (32) of the further granulate,
**characterized**
**in that** the material comprises a further binder (21) and the further binder (21) binds the coated grains (31) of the granulate and the grains (32) of the further granulate to one another, in that the base material of the granulate is a natural substance, in that the grains (30, 31) of the granulate take the form of puffed grains of a cereal and in that the average density of the grains is below 0.1 kg/l.

2. Board according to Claim 1, **characterized in that** the first layer (151) or the second layer (152) takes the form of a particle board layer.

3. Board according to Claim 1 or 2, **characterized in that** an average diameter of a grain size of the grains (30) is within a range from 0.5 mm to 50 mm.

4. Board according to any of the preceding claims, **characterized in that** an average diameter of the fibres (10) is within a range from 10 µm to 1 mm.

5. Board according to any of the preceding claims, **characterized in that** an average length of the fibres (10) is within a range from 100 µm to 50 mm.

## Revendications

1. Panneau (150) comprenant une première couche (151) et une deuxième couche (152), comprenant un matériau (100, 110, 120) approprié pour la formation de panneaux et de couches, comprenant des grains (30) d'un granulat et un liant (20) prévu sur la surface des grains (30) du granulat, le liant (20) comprenant un adhésif durci, un adhésif partiellement durci ou un adhésif durcissable, des fibres (10) étant en outre prévues, le liant (20) reliant une partie des fibres (10) sur la surface des grains revêtus (31) du granulat, un grain (30) du granulat comprenant une matière de base poreuse, les pores de la matière de base étant remplis avec de l'air ou avec un gaz, le matériau des grains (32) comprenant un granulat supplémentaire et les grains revêtus (31) du granulat étant mélangés avec les grains (32) du granulat supplémentaire,
**caractérisé**
**en ce que** le matériau comprend un liant supplémentaire (21), et le liant supplémentaire (21) relie les grains revêtus (31) du granulat et les grains (32) du granulat supplémentaire les uns avec les autres, **en ce que** la matière de base du granulat est une matière naturelle, **en ce que** les grains (30, 31) du granulat sont configurés sous la forme de grains soufflés d'une céréale, et **en ce que** la densité moyenne des grains est inférieure à 0,1 kg/l.

2. Panneau selon la revendication 1, **caractérisé en ce que** la première couche (151) ou la deuxième couche (152) est configurée sous la forme d'une couche de panneau aggloméré.

3. Panneau selon la revendication 1 ou 2, **caractérisé en ce qu'**un diamètre moyen d'une taille de grain des grains (30) se situe dans une plage allant de 0,5 mm à 50 mm.

4. Panneau selon l'une quelconque des revendications précédentes, **caractérisé en ce qu'**un diamètre moyen des fibres (10) se situe dans une plage allant de 10 µm à 1 mm.

5. Panneau selon l'une quelconque des revendications précédentes, **caractérisé en ce qu'**une longueur moyenne des fibres (10) se situe dans une plage allant de 100 µm à 50 mm.
